# EUROPÄISCHE PATENTANMELDUNG

(11) **EP 1 083 588 A1**
(43) Veröffentlichungstag der Anmeldung: **14.03.2001**
(21) Anmeldenummer: 00203002.1
(22) Anmeldetag: 29.08.2000
(51) Int. Cl.: H01J 61/40, G02B 5/22

(54) **Farbige Signalleuchte mit eisenoxidpigmentbeschichteter Lampe**

(30) Priorität: 01.09.1999 DE 19941531
(71) Anmelder: Philips Corporate Intellectual Property GmbH, 52064 Aachen (DE); Koninklijke Philips Electronics N.V., 5621 BA Eindhoven (NL)
(72) Erfinder: Amrein,Thomas Dr. Philips Corp.Intellect.Prop.GmbH, 52064 Aachen (DE); Denissen,Kees Dr. Philips Corp.Intellect.Prop.GmbH, 52064 Aachen (DE); Gorisse,Bertrand Philips Corp. Intellect.Prop.GmbH, 52064 Aachen (DE)
(74) Vertreter: Gössmann, Klemens

(57) **Zusammenfassung**

Eine farbige Leuchte, insbesondere ein Signalleuchte für Automobile, ausgestattet mit einer Lampe und einer Leuchtenabdeckung, in der die Lampe einen Kolben mit einer Beschichtung aus einer ersten Schicht, die ein Eisenoxidpigment enthält, einer zweiten Schicht , die ein organisches Farbmittel enthält, und einer zwischen der ersten und der zweiten Schicht angeordneten transparenten Schicht, die eine Silicium-Sauerstoff-Verbindung enthält, umfasst zeichnet sich durch eine leichte Einstellbarkeit des Normfarbwertes, eine geringe Farbpunktänderung mit der Lebenszeit und eine hohe Lebensdauer aus.

## Beschreibung

Die Erfindung betrifft eine farbige Leuchte, insbesondere eine farbige Signalleuchte für Automobile, ausgestattet mit einer Lampe und einer Leuchtenabdeckung, in der die Lampe einen Kolben mit einer Beschichtung mit einer Schicht, die ein Eisenoxidpigment enthält, umfasst.

Farbige Leuchten finden in Automobilen an verschiedenen Stellen Verwendung, beispielsweise für Bremslichter, Blinker und Nebellampen. In konventionellen farbigen Leuchten ist der Lampenkolben der Lampe aus klarem Glas und die Lampe unter einer farbigen, meist roten oder gelben Leuchtenabdeckung angeordnet. Eine neuere Entwicklung geht dahin, für farbige Leuchten farbige Lampen unter einer farblosen oder einheitlich neutral gefärbten Abdeckung zu verwenden. Dies erlaubt es, verschiedenfarbige Signallampen als Lampenensemble unter einer einheitlichen Abdeckung einzubauen.

Leuchten mit farbigen Lampen unter einer farblosen oder einheitlich neutral gefärbten Abdeckung haben den Vorteil, dass sie ein flexibles, optisch ansprechendes Design für integrierte Front- und Heckleuchten erlauben. Außerdem sind sie billiger als Leuchten mit mehrfarbigen Gehäuse oder mehrfarbigen Abdeckungen. Diese Leuchten sind zudem noch verkehrssicherer, weil der Unterschied zwischen eingeschalteter und ausgeschalteter Beleuchtung bei Tageslicht an Leuchten mit farbigen Lampen unter einer neutral eingefärbten oder farblosen Leuchtenabdeckung besser erkennbar ist.

Für die farbige, pigmenthaltige Kolbenbeschichtung von farbigen Lampen kann man grundsätzlich anorganische oder organische Farbpigmente einsetzen. Die bekannten Kolbenbeschichtungen mit roten und gelben anorganische Farbpigmente sind zwar langzeitstabil, haben aber keine optimalen Farbwerte. Die JP 52063235 offenbart beispielsweise eine elektrostatische Beschichtung für Kolben mit einer Mischung aus Eisenoxidpulver mit einem mittleren Korndurchmesser von 0.2 bis 2.0 µm mit 20 bis 95 Gew.% Siliziumoxidpulver. Kolbenbeschichtungen mit organische Pigmenten, z. B. die aus der JP-A-60 116958 bekannten Beschichtungen mit roten Pigmenten aus der Gruppe der Anthrachinon-Pigmente lassen sich in Bezug auf die Farbkoordinaten optimieren, vergilben jedoch mit der Zeit.

Wie in vielen anderen Industriezweigen geht auch bei Automobillampen der Trend in Richtung zu einer immer weiteren Miniaturisierung. Man versucht, die Größe der Beleuchtungskörper am Automobil insgesamt zu reduzieren und beispielsweise die Signalleuchten in die Scheinwerfer zu integrieren. In derartigen Beleuchtungskörpern sind die Lampen jedoch erhöhten thermischen Belastungen ausgesetzt.

Es ist die Aufgabe der vorliegenden Erfindung, eine farbige Leuchte, ausgestattet mit einer Lampe und einer Leuchtenabdeckung, in der die Lampe einen Kolben mit einer Beschichtung, die ein Eisenoxidpigment enthält, umfasst, zu schaffen, die eine lange Lebensdauer auch bei erhöhten Umgebungstemperaturen sowie optimale Farbkoordinaten hat und die für eine Automobilbeleuchtung geeignet ist.

Erfindungsgemäß wird die Aufgabe gelöst durch eine farbige Leuchte, ausgestattet mit einer Lampe und einer Leuchtenabdeckung, in der die Lampe einen Kolben mit einer Beschichtung aus einer ersten Schicht, die ein Eisenoxidpigment enthält, einer zweiten Schicht, die ein organisches Farbmittel (coloring materials) enthält und einer zwischen der ersten und der zweiten Schicht angeordneten transparenten Schicht, die eine Silicium-Sauerstoff-Verbindung enthält, umfasst. Durch die Kombination eines Eisenoxidpigmentes mit einem organisches Farbmittel lässt sich der Normfarbwert für Signalleuchten, der für Europa von der E.C.E. und für die USA von der S.A.E. vorgegeben wird, leicht einstellen, während dies durch ein Pigment allein kaum erreicht wird. Die eine Silicium-Sauerstoff-Verbindung enthaltende Schicht bewirkt eine verbesserte Schichthaftung sowohl gegenüber der ersten als auch der zweiten Schicht, eine geringere Farbpunktänderung mit der Lebenszeit und damit auch eine höhere Lebensdauer der Kolbenbeschichtung gegenüber einer Kolbenbeschichtung mit nur einer pigmenthaltigen Schicht Auch bei extremen Betriebsbedingungen gibt es keine chemischen Veränderungen in der Eisenoxidschicht, weil sie durch die beiden darüberliegenden Schichten geschützt ist, wenn sie als innere Schicht aufgebracht wird.

Im Rahmen der vorliegenden Erfindung ist es bevorzugt, dass das organische Farbmittel ein Pigment aus der Gruppe der Azo-, Anthrachinon-, Pyrazolon- und Triarylmethanpigmente ist.

Besonders bevorzugt ist es, dass das organische Farbmittel ein Metallkomplexfarbstoff ist. Durch diese transparenten Metallkomplexfarbstoffe (metal complex dyes) kann ein gewünschter Normfarbpunkt (standard color value) schon in einer sehr dünnen Schicht eingestellt werden. Metallkomplexfarbstoffhaltige Schichten haben eine sehr gute Haftung zu Schichten, die eine Silizium-Sauerstoff-Verbindung enthalten.

Im Rahmen der vorliegenden Erfindung ist es bevorzugt, dass das Eisenoxidpigment ein Hämatitpigment ist.. Auch wenn die Schicht, die ein organisches Farbmittel enthält, beschädigt wird, erzeugt die Leuchte noch eine farbige Signalbeleuchtung mit dem Farbton des braunroten Hämatits.

Besonders vorteilhafte Wirkungen entfaltet die Erfindung gegenüber dem bekannten Stand der Technik, wenn das Eisenoxidpigment ein transparentes Eisenoxid ist. Insbesondere die gelben bis orangefarbigen transparenten Eisenoxidpigmente können sich bei erhöhter Temperatur farblich verändern. Durch die transparenten Schicht, die eine Silicium-Sauerstoff-Verbindung enthält, werden sie gegen diese Veränderung geschützt. Andererseits schützt die Eisenoxidschicht bei einem Beschichtungsaufbau, bei dem die Schicht, die ein transparentes Eisenoxidpigment enthält, außen und die Schicht, die ein organisches Farbmittel enthält, innen liegt, das organische Farbmittel und vor allem auch das Bindemittel in der darunterliegenden Schicht vor dem Einfluss von UV-Strahlung und erhöht so die Lebensdauer der Lampe.

Es kann auch bevorzugt sein, dass der Kolben eine transparente Deckschicht, die eine Silicium-Sauerstoff-Verbindung enthält, umfasst. Wenn die Beschichtung innen im Kolben aufgetragen ist, verhindert die Deckschicht die chemische Veränderung der Beschichtung. Sind die Beschichtungen außen aufgetragen, bildet die Deckschicht eine kratzfeste Oberfläche, die die weitere Verarbeitung des Kolbens in der Lampenproduktion erleichtert. Bevorzugt wird eine Deckschicht mit einem geeigneten Brechungsindex eingesetzt, der die Streuung der pigmenthaltigen Schichten vermindert.

Die Erfindung betrifft auch eine Lampe mit einem Kolben mit einer Beschichtung aus einer ersten Schicht, die ein Eisenoxidpigment enthält, einer zweiten Schicht, die ein organisches Farbmittel enthält und einer zwischen der ersten und der zweiten pigmenthaltigen Schicht liegenden transparenten Schicht, die eine Silicium-Sauerstoff-Verbindung enthält.

Nachfolgend wird die Erfindung anhand eines Ausführungsbeispiels weiter erläutert.

Eine farbige Leuchte nach der Erfindung ist mit einer Lampe und einer Leuchtenabdeckung ausgestattet, in der die Lampe einen Kolben mit einer Beschichtung aus einer ersten Schicht, die ein Eisenoxidpigment enthält, einer zweiten Schicht, die ein organisches Farbmittel enthält, und einer zwischen der ersten und der zweiten Schicht angeordneten transparenten Schicht, die eine Silicium-Sauerstoff-Verbindung enthält, umfasst. Die Schichtenfolge der Beschichtung kann so aussehen, dass auf dem Kolben als Substrat zuerst die eisenoxidpigmenthaltige Schicht aufgebracht wird, dann die beiden anderen. Die Schichtenfolge kann aber auch umgekehrt sein, so dass auf dem Kolben als Substrat zuerst die Schicht folgt, die ein organisches Farbmittel enthält. Je nach Bauform der Lampe kann die Beschichtung auf einer oder mehreren Wänden- sowohl an der Innenseite als auch an der Außenseite - des Lampenkolbens angebracht sein. Außen auf den anderen Schichten kann der Kolben noch mit einer transparenten Deckschicht, die Silicium-Sauerstoff-Verbindung enthält, beschichtet sein.

Die farbige Leuchte kann weiterhin auch mit anderen Bauteilen, z. B. Mittel zur Befestigung, zum Schutz gegen Staub, Beschädigung und Feuchtigkeit sowie die zur Energieversorgung notwendigen Bestandteile, z. B. Fassungen, Leitungen, Vorschaltgeräte, Starter, Zündeinrichtungen, Anschlussklemmen ausgerüstet sein. Eine erwünschte Lichtverteilung und eine Blendungsbegrenzung kann durch optische Reflektoren, klare oder getrübte Abschlusswannen, Raster aus Metall oder Kunststoff, Streugläser und Prismenreflektoren erreicht werden. Nach einer Ausführungsform der Erfindung umfasst die Leuchte zwei oder mehr farbige Lampen unter einer gemeinsamen Leuchtenabdeckung, die farblos oder farbneutral eingefärbt ist.

Für die erste pigmenthaltige Schicht werden Eisenoxidpigmente verwendet. Eisenoxidpigmente haben ein breites Farbenspektrum von gelb über orange zu rot, braun und schwarz. Die verwendeten natürlichen und synthetischen Eisenoxidpigmente bestehen aus wohl definierten Verbindungen mit bekannter Kristallstruktur. α-Fe₂O₃ (Hämatit) mit Korundstruktur verändert seine Farbe mit zunehmender Partikelgröße von Hellrot bis Dunkelviolett. γ-Fe₂O₃ (Maghemit) mit Spinellstruktur ist braun gefärbt. α-FeOOH (Goethit) mit Diaspor-Struktur verändert seine Farbe mit zunehmender Partikelgröße von hellgelb bis braungelb. γ-FeOOH (Lepidocrocit) mit Boehmit-Struktur verändert seine Farbe mit zunehmender Partikelgröße von Gelb nach Orange. Diese Eisenoxide sind Eisen(III)oxide. Das rotviolette bis schwarze Fe₃O₄ (Magnetit) mit Spinellstruktur ist nur in Ausnahmefällen geeignet.

Die Pigmente und Farbstoffe werden nachfolgend gemäß ihrer chemischen Konstitution und/oder dem Colour Index (C.I.), der von der Society of Dyers and Colourists gemeinsam mit der American Association of Textile Chemists and Colorists publiziert wird, bezeichnet.

Transparentes gelbes Eisenoxid C. I. Pigment Yellow 42:77492 ist α-FeOOH (Goethit) mit Diaspor-Struktur. Beim Erhitzen wandelt es sich in das bevorzugt verwendete transparentes braunrotes α-Fe₂O₃ (Hämatit) C.I. Pigment Red 101: 77491 um. Orange Zwischentöne entwickeln sich bei einer kürzeren Temperaturbehandlung. Sie können auch durch Mischen von gelben und roten Pigmenten erhalten werden. Bevorzugt werden die transparenten Eisenoxidpigmente in feinteiliger, kolloider Form mit einer Korngröße 2 nm < d < 15 nm verwendet, um transparente Schichten zu erhalten.

Die Zwischenschicht enthält eine Silicium-Sauerstoff-Verbindung, z. B. amorphes oder kristallines Siliciumdioxid, Quarz, ein Kieselgel oder eine Kieselsäure oder ein Silicat, d.h. Salze oder Ester der Kieselsäuren, insbesondere Tetraethylorthosilicat (TEOS).

Die zweite Schicht kann ein organisches Pigment aus der Gruppe der Azo-, Anthrachinon-, Pyrazolon- und Triarylmethan-Pigmente enthalten.

Azopigmente haben die allgemeine Strukturformel R₁N=NR₂, in der R₁und R₂ für aromatische, heteroaromatische oder von Methylen-aktiven Verbindungen abgeleitete Reste stehen. Monoazopigmente und Diazopigmente mit Gelb-, Orange-, Rot- und Brauntönen sind bevorzugt.

Anthrachinon-Pigmente sind Pigmente, deren Grundstruktur sich vom Anthrachinon ableitet. Dazu gehören Aminoanthrachinon- und Hydroxyanthrachinon-Pigmente heterocyclische und polycarbocyclische Anthrachinon-Pigmente, z.B. Anthrapyrimidin-, Indanthron-, Flavanthron-, Pyranthron-, Anthanthron- und Isoviolanthron-Pigmente.

Pyrazolon-Pigmente sind Azopigmeente mit substituierten Pyrazolonen als Kupplungskomponente und Benzidinen oder substituierten Anilinen als Diazokomponente.

Triarylmethan-Pigmente sind organische Pigmente mit einer kationischen Triarylcarbenium-Struktur, bei der mindestens zwei der Aryl-Reste mit Aminogruppen substituiert sind.

Die zweite Schicht kann bevorzugt auch einen Metallkomplexfarbstoff, d.h. einen Farbstoff, bei dem an ein zentrales Metallion, vorzugsweise Cr, Co, Cu oder Nickel, zwei- oder mehrzählige Liganden in Chelatform gebunden sind, enthalten. Bevorzugt sind Azo-Verbindugen und Phtalocyanine, deren Sauerstoff- oder Stickstoff-Atome sich an der Chelatbindung beteiligen. Besonders bevorzugt sind 1:1 und 1:2-Komplexw des Chrom(II)s, z.B. die Metallkomplexfarbstoffe SY 82 und SY 56. Der Farbstoff kann in einem Nitrocelluloselack für Glühlampen, der neben Nitrocellulose auch ein Alkydharz u Trikresolphosphat sowie Xylen als Lösungsmittel enthält, aufgebracht werden.

Die Deckschicht enthält eine Silicium-Sauerstoff-Verbindung, z. B. amorphes oder kristallines Siliciumdioxid, Quarz, ein Kieselgel oder eine Kieselsäure oder ein Silicat, d.h. Salze oder Ester der Kieselsäuren, insbesondere Tetraethylorthosilicat (TEOS). Alternativ kann diese zusätzliche Deckschicht auch ein temperaturbeständiger, transparenter farbloser Lack oder eine transparente Keramikschicht z. B. aus Al₂O₃ oder Emaille sein.

Als Herstellungsverfahren für die verschiedenen Schichten kommen sowohl Trockenbeschichtungsverfahren, wie z. B. elektrostatische Abscheidung oder elektrostatisch unterstütztes Bestäuben, als auch ein Nassbeschichtungsverfahren wie z. B. Tauchen oder Sprühen in Betracht.

Für Nassbeschichtungsverfahren müssen die Pigmente in Wasser, einem organischen Lösemittel, gegebenenfalls zusammen mit einem Dispergiermittel, einem Tensid und einem Antischaummittel, oder einer Bindemittelzubereitung dispergiert werden. Geeignet für Bindemittelzubereitungen für eine Leuchte nach der Erfindung sind organische oder anorganische Bindemittel, die einer Betriebstemperatur von 250°C ohne Zersetzung , Versprödung oder Verfärbung überstehen.

Für bindemittelfreie Pigmentbeschichtungen kann eine Schichtdicke von 05 bis 1 µm ausreichend sein. Bindemittelhaltige Schichten haben im allgemeinen eine Schichtdicke von 1 bis 50 µm.

### Ausführungsbeispiel

Zur Herstellung der Kolbenbeschichtung wird zunächst eine Dispersion aus 15.0 Gew.-% transparentem Eisenoxidpigment PR 101, 0.75 Gew.-% Natriumpolyacrylat als Dispergiermittel, 0.075Polyethylenpropylenoxid als Antischaummittel mit Wasser in einer Rührwerksmühle nass gemahlen, solange bis das agglomerierte Pigment dispergiert sind. Die gereinigten und ausgeheizten Lampenkolben werden in diese Dispersion getaucht und anschließend bei 480°C eingebrannt. 180 g Tetraethylorthosilikat werden mit 2077 g Ethanol, 146 g 1n Salzsäure und 27 ml eines anionischen Tensid gemischt. In diese Mischung werden die vorbeschichteten Lampenkolben getaucht und bei mindestens 450°C ausgeheizt, um Tetraethylorthosilikat in eine Silicondioxidschicht umzuwandeln. Anschließend wird der so vorbehandelte Lampenkolben in eine 25%ige Lösung von SY 82 in Xylen, das Nitrocellulose, Alkydharz und Trikresylphosphat im Verhältnis 1: 0.5 : 0.6 enthält, getaucht und getrocknet.

Die beschichtete Lampe wurde einem beschleunigten Temperaturbelastungstest ausgesetzt, bei dem die Lampe permanent auf 250°C gehalten wurde. Der Farbort (color location) veränderte sich in einem Zeitraum von 500 h nur minimal innerhalb des durch die E.C.E. und S.A.E. festgelegten Bereichs für die Farbspezifikation.

## Patentansprüche

1. Farbige Leuchte, ausgestattet mit einer Lampe und einer Leuchtenabdeckung, in der die Lampe einen Kolben mit einer Beschichtung aus einer ersten Schicht, die ein Eisenoxidpigment enthält, einer zweiten Schicht, die ein organisches Farbmittel enthält, und einer zwischen der ersten und der zweiten Schicht angeordneten transparenten Schicht, die eine Silicium-Sauerstoff-Verbindung enthält, umfasst.

2. Farbige Leuchte gemäß Anspruch 1,
dadurch gekennzeichnet,
dass das organische Farbmittel ein Pigment aus der Gruppe der Azo-, Anthrachinon-, Pyrazolon- und Triarylmethanpigmente ist.

3. Farbige Leuchte gemäß Anspruch 1,
dadurch gekennzeichnet,
dass das organische Farbmittel ein Metallkomplexfarbstoff ist.

4. Farbige Leuchte gemäß Anspruch 1,
dadurch gekennzeichnet,
dass das Eisenoxidpigment ein Hämatitpigment ist.

5. Farbige Leuchte gemäß Anspruch 1,
dadurch gekennzeichnet,
dass das Eisenoxidpigment ein transparentes Eisenoxid ist.

6. Farbige Leuchte gemäß Anspruch 1,
dadurch gekennzeichnet,
dass der Kolben eine transparente Deckschicht, die eine Silicium-Sauerstoff-Verbindung enthält, hat.

7. Lampe mit einem Kolben mit einer Beschichtung aus einer ersten Schicht, die ein Eisenoxidpigment enthält, einer zweiten Schicht, die ein organisches Farbmittel enthält und einer zwischen der ersten und der zweiten pigmenthaltigen Schicht liegenden transparenten Schicht, die eine Silicium-Sauerstoff-Verbindung enthält.
